# EUROPÄISCHE PATENTSCHRIFT

(11) **EP 0 154 796 B1**
(45) Veröffentlichungstag und Bekanntmachung des Hinweises auf die Patenterteilung: **02.11.1988**
(21) Anmeldenummer: 85101037.1
(22) Anmeldetag: 01.02.1985
(51) Int. Cl.: H01J 9/12, H01J 43/24

(54) **Verfahren zur Herstellung geschichteter Vielkanalplatten aus Metall für Bilderverstärker und Verwendung der so hergestellten Vielkanalplatten**
Manufacturing process for layered metallic multichannel plates for an image intensifier, and use of plates so manufactured
Procédé de fabrication d'un empilement de plaques multicanaux métalliques pour intensificateur d'images et utilisation de plaques ainsi fabriquées

(30) Priorität: 10.03.1984 DE 3408849
(43) Veröffentlichungstag der Anmeldung: 18.09.1985
(73) Patentinhaber: KERNFORSCHUNGSZENTRUM KARLSRUHE GMBH, D-76050 Karlsruhe (DE)
(72) Erfinder: Becker, Erwin, Prof. Dr., D-7500 Karlsruhe 41 (DE); Ehrfeld, Wolfgang, Dr., D-7500 Karlsruhe 41 (DE); Becker, Frank, Dr., D-8000 München 70 (DE)

(56) Entgegenhaltungen:
- EP-A- 0 078 078
- WO-A-80/01019
- DE-A- 3 007 385
- DE-B- 2 922 642

## Beschreibung

Die Erfindung betrifft ein Verfahren zur Herstellung geschichteter Vielkanalplatten mit Dynoden aus Metall für die Verstärkung optischer Bilder oder anderer flächenhafter Signalverteilungen mittels Sekundärelektronenvervielfachung sowie die Verwendung so hergestellter Vielkanalplatten.

Es ist bekannt, optische Bilder oder andere flächenhafte Signalverteilungen mit geschichteten Vielkanalplatten aus Metall zu verstärken (s. DE-OS-3 150 257 und DE-PS-2 414 658). Sie bestehen aus zahlreichen elektrisch gegeneinander isolierten, mit eng benachbarten Löchern versehenen Metallschichten, die so gestapelt sind, daß die Löcher eng benachbarte, senkrecht zur Plattenoberfläche verlaufende Kanäle bilden. Die Schichten sind einzeln so an eine Spannungsquelle angeschlossen, daß sich zwischen ihnen ein stufenweiser Potentialanstieg ergibt. Die Kanäle erhalten dadurch die Funktion von Sekundärelektronenvervielfachern, wobei die mit Löchern versehenen Metallschichten die Dynoden bilden. Die Löcher der einzelnen Dynoden können durch chemisches Ätzen durch belichtete und entwickelte Photolackmasken hindurch eingearbeitet werden. In der Praxis werden gute Ergebnisse erreicht, wenn die Lochdurchmesser und die Dicke der Dynode ungefähr gleich sind. Aus "Spektrum der Wissenschaft", Januar 1982, Seiten 44 bis 55, ist es ferner bekannt, bei Vielkanal-Bilderverstärkerplatten aus Glas die Kanäle gekrümmt oder im Zickzack auszuführen. Im letzteren Fall werden hierzu mehrere Platten mit schräg verlaufenden Kanälen gestapelt.

Wenn bei geschichteten Vielkanal-Bildverstärkerplatten ein ähnlich hohes räumliches Auflösungsvermögen wie bei Bildverstärkerplatten aus Glas erreicht werden soll, müssen die Durchmesser der Löcher und damit die Stärken der Dynoden in der Größenordnung von 30 J.Lm und darunter liegen. Es ergeben sich dann erhebliche Probleme beim gegenseitigen Ausrichten und elektrischen Isolieren der getrennt hergestellten folienartigen Dynoden.

Der Erfindung liegt die Aufgabe zugrunde, ein Verfahren zur Herstellung geschichteter Vielkanal-Bildverstärkerplatten der gattungsgemäßen Art vorzuschlagen, bei dem die getrennte Herstellung der Dynoden und deren nachfolgendes Stapeln und gegenseitiges Ausrichten vermieden werden.

Diese Aufgabe wird durch die im kennzeichnenden Teil des Anspruchs 1 angegebenen Merkmale gelöst.

Mit dem erfindungsgemäßen Verfahren lassen sich geschichtete Vielkanalplatten mit Dynoden aus Metall herstellen, mit denen ein ähnlich hohes räumliches Auflösungsvermögen und eine ähnlich hohe Transparenz wie bei den bekannten Bildverstärkerplatten aus Glas erreicht werden kann, ohne daß die für Bilderverstärkerplatten aus Glas typischen Begrenzungen im Verstärkungsfaktor und in der Signalfolgefrequenz in Kauf genommen werden müssen.

Zur Verbilligung der Massenfertigung von Vielkanalplatten der in Anspruch 1 beschriebenen Art kann das Verfahren der Erfindung entsprechend Anspruch 2 abgewandelt werden. Dabei wird mit einer primären Negativ-Form der geschichteten Vielkanalplatte unter Verwendung einer mit ihr verbundenen Metallelektrode durch galvanische Abformung und anschließende Entfernung der primären Negativ-Form eine metallische Positiv-Form hergestellt, wonach durch wiederholtes Abformen der metallischen Positiv-Form mit einer Abformmasse mehrere sekundäre Negativ-Formen der geschichteten Vielkanalplatte hergestellt werden, die bei der weiteren Durchführung des Verfahrens die Rolle der primären Negativ-Form übernehmen. Als Abformmasse sind besonders nichthaftende Reaktionsharze geeignet. Weitere Einzelheiten in bezug auf die Abformung können beispielsweise der DE-PS-3 206 820 entnommen werden.

Bei einer speziellen Ausführungsform entsprechend Anspruch 3 werden die Dynoden durch Herauslösen der Zwischenschichten gegenseitig elektrisch isoliert. Wenn auf diese Weise geschichtete Vielkanalplatten mit größerem Durchmesser hergestellt werden sollen, kann es vorteilhaft sein, elektrisch isolierende Stützen nicht nur am kanalfreien Rand, sondern auch innerhalb des von Kanälen durchsetzten Bildfeldes der Vielkanalplatte anzubringen.

Obwohl die Stützen in dem von Kanälen durchsetzten Bereich der entsprechend Anspruch 3 hergestellten geschichteten Vielkanalplatten in der Praxis nur etwa 1 Promille des Bildfeldes verdecken, können sie bei besonders hohen Ansprüchen an die Übertragungsqualität als Nachteil empfunden werden. Für diesen Fall ist eine Abwandlung des Verfahrens der Erfindung entsprechend Anspruch 4 vorgesehen. Für die dort beschriebene nachträgliche Umwandlung der Zwischenschicht in einen elektrischen Isolator eignet sich vor allem Aluminium. Es läßt sich bei den für Vielkanalplatten hoher Transparenz typischen geringen Wandstärken in bekannter Weise mit in der flüssigen und/oder gasförmigen Phase arbeitenden Oxidationsmittels in das elektrisch ausgezeichnet isolierende A1₂0₃ überführen. Wenn bei den entsprechend Anspruch 4 hergestellten geschichteten Vielkanalplatten der von Kanälen durchsetzte Bereich zur Erleichterung der Montage oder der elektrischen Anschlüsse von einem kanalfreien Bereich umgeben sein soll, muß dieser zur Sicherstellung der Umwandlung des leichter oxidierbaren Materials in einen Isolator aus zahlreichen dünnen Wänden bestehen.

Die Beschränkung auf dünne Wände entfällt, wenn die Zwischenschichten, entsprechend Anspruch 5, durch vollständige oder partielle Oxidation von galvanisch abgeschiedenen Aluminiumschichten hergestellt werden. Die Oxidation der Aluminiumschichten ist sowohl chemisch als auch elektrochemisch durchführbar. Zur Erleichterung der galvanischen Abscheidung der Aluminiumschichten auf den darunterliegenden Oxidschichten, kann es zweckmäßig sein, dünne Metallschichten auf den Oxidschichten abzuscheiden, die bei der nachfolgenden Galvanik eine Stromzuführung parallel zur Plattenoberfläche ermöglichen.

In Fällen, wo Aluminium als Dynodenmaterial akzeptiert werden kann, läßt sich das im Zusammenhang mit Anspruch 5 beschriebene Verfahren entsprechend Anspruch 6 vereinfachen.

Eine Schrägstellung der Kanäle gegenüber der Plattenoberfläche begünstigt die Kollision der Primärteilchen mit den Kanalwänden und damit die gewünschte Elektronenauslösung. Bei den vorbekannten Verfahren zur Herstellung geschichteter Vielkanalplatten wird die Schrägstellung der Kanäle durch gegenseitiges Verschieben der Dynoden beim Stapeln erreicht. Dabei treten jedoch Versetzungen zwischen den einander zugeordneten Kanälen der benachbarten Dynoden auf, die zur Verminderung der Transparenz und/oder des räumlichen Auflösungsvermögens führen. Bei den nach dem Verfahren der Erfindung hergestellten geschichteten Vielkanalplatten, kann die Schrägstellung der Kanäle durch entsprechende Orientierung der Plattenoberfläche gegenüber der Ausbreitungsrichtung der energiereichen Strahlung ohne Verluste an Transparenz und/oder räumlichem Auflösungsvermögen bewirkt werden.

Eine zur Unterdrückung der Beschleunigung parasitärer Ionen angestrebte Kanalkrümmung läßt sich bei den vorbekannten Verfahren zur Herstellung geschichteter Vielkanalplatten ebenfalls nur durch gegenseitiges Verschieben der Dynoden mit den oben erwähnten Nachteilen erzielen. Bei dem Verfahren der Erfindung können diese Nachteile dadurch vermieden werden, daß entsprechend Anspruch 7, vor der Erzeugung der Dynoden und Zwischenschichten, die Negativ-Formen der Kanäle durch eine gleichmäßig angreifende Kraft, beispielsweise eine Zentrifugalkraft, bei erhöhter Temperatur gekrümmt werden.

Eine Unterdrückung der Beschleunigung parasitärer Ionen ist aber auch dadurch möglich, daß man mindestens zwei erfindungsgemäß hergestellte geschichtete Vielkanalplatten mit zur Plattenoberfläche schrägen Kanälen in bekannter Weise zu einem Stapel so zusammensetzt, daß die Kanäle gemeinsam zick-zack-förmige Strukturen bilden. Da bei den erfindungsgemäß hergestellten geschichteten Vielkanalplatten die Querschnitte und Positionen der Kanäle genau vorgebbar sind, lassen sich die geschichteten Vielkanalplatten entsprechend Anspruch 8 so zusammensetzen, daß die Kanalöffnungen aufeinanderliegender geschichteter Vielkanalplatten gegenseitig ausgerichtet sind. Dadurch werden Verluste an Transparenz und/oder räumlichen Auflösungsvermögen vermieden.

Als energiereiche Strahlung kommen sowohl Korpuskularstrahlen als auch elektromagnetische Wellen in Frage. Während man bei der Verwendung elektromagnetischer Wellen zur Erzeugung der gewünschten Strukturen in bekannter Weise mit Masken arbeitet, kann man bei Verwendung von Korpuskularstrahlen die Strukturen auch durch elektromagnetische Steuerung erzeugen. Besonders bewährt hat sich die von den Elektronensynchrotons erzeugte Röntgenstrahlung ("Synchrotronstrahlung"), die sich durch hohe Intensität bei kleinem Öffnungswinkel auszeichnet. Die Wahl des durch energiereiche Strahlung veränderbaren Materials richtet sich nach der Art der energiereichen Strahlung, wobei entsprechende Vorschriften beispielsweise der DE-PS-2 922 642 und DE-OS-3 221 981 entnommen werden können. Bei Verwendung von Synchrotronstrahlung hat sich besonders Polymethylmethacrylat (PMMA) bewährt, wobei zur Entfernung der bestrahlten Bereiche ein Entwickler gemäß DE-OS-3 039 110 verwendet werden kann.

Durch geeignete Oberflächenbehandlung, beispielsweise eine schwache Oxidation mit Sauerstoff oder Chlor bei höherer Temperatur, eine elektrochemische Behandlung oder durch Abscheidung einer dünnen Materialschicht nach dem CVD-Verfahren bzw. durch Kombinationen solcher Verfahren, kann in an sich bekannter Weise der Sekundärelektronen-Ausbeutefaktor der mit Kanälen versehenen Metallschichten u.U. beträchtlich erhöht werden. Das erfindungsgemäße Verfahren wird im

folgenden anhand der Zeichnungen beispielhaft erläutert:
Die Figuren 1 bis 3 zeigen schematisch die einzelnen Schritte der Erzeugung der Negativ- Form für die Herstellung einer geschichteten Vielkanalplatte,
die Figuren 4 und 5 zeigen schematisch die Herstellung von Dynodenschichten, die fest mit elektrisch isolierenden Stützen verbunden sind, die Figuren 6 und 7 zeigen schematisch die Herstellung einer geschichteten Vielkanalplatte, bei der die Zwischenschichten zwischen den Dynoden nachträglich in isolierende Metalloxidschichten umgewandelt werden,
die Figuren 8 und 9 zeigen schematisch die Herstellung einer geschichteten Vielkanalplatte, bei der sukzessiv Dynoden und isolierende Zwischenschichten aufeinander aufgebaut werden.

Als Ausgangsmaterial für die Herstellung der Negativ-Form einer geschichteten Vielkanalplatte dient gemäß Fig. 1 eine 0,5 mm starke Platte 1 aus Polymethylmethacrylat (PMMA), die fest mit einer Metallelektrode 2 verbunden ist. Die PMMA-Platte 1 wird gemäß Fig. 2 über eine Röntgenmaske mit Synchrotronstrahlung 3 bestrahlt, die schräg zu den Oberflächen der PMMA-Platte 1 und der Röntgenmaske gerichtet ist. Die Röntgenmaske besteht aus einem die Röntgenstrahlung nur schwach absorbierenden Träger 4 und einem die Röntgenstrahlung stark absorbierenden Absorber 5, durch den die Querschnittsformen und die Positionen der Negativ-Formen der Kanäle festgelegt werden. Die einzelnen Strukturen des Absorbers 5 entsprechen den Querschnittsformen der Negativ-Formen der Kanäle. Durch die hochintensive parallele Synchrotronstrahlung wird das PMMA in den nicht vom Absorber abgedeckten Bereichen 6 strahlenchemisch verändern. Diese so bestrahlten Bereiche 6 werden durch Einbringen der PMMA-Platte in eine Entwicklerlösung entfernt, so daß eine Vielkanalnegativ-Form mit säulenförmigen PMMA-Strukturen 7 und gitterförmigen Freiräumen 8 gemäß Fig. 3 entsteht. Die säulenförmigen PMMA-Strukturen 7 haben eine sechseckige Querschnittsform mit einer Weite von ca. 30 _{I}lm, die Breite der Freiräume 8 zwischen den PMMA-Strukturen 7 beträgt ca. 4 um.

Bei der Herstellung einer Vielkanalplatte mit einzelnen Dynoden, die fest mit elektrisch isolierenden Stützen verbunden sind, wird von der in Fig. 4 gezeigten Negativ-Form ausgegangen, die neben der Metallelektrode 2a, den säulenförmigen PMMA-Strukturen 7a mit gitterförmigen Freiräumen 8a, wie sie bereits in Figur 3 gezeigt wurden, zusätzlich noch Stützen 9 aus elektrisch isolierendem Material enthält. In die freien Zwischenräume 8a werden galvanisch abwechselnd Schichten aus Nickel 10 und Kupfer 11 abgeschieden, so daß ein Aufbau gemäß Fig. 5 entsteht. Anschließend werden zunächst die PMMA-Strukturen 7a mit einem organischen Lösungsmittel und die Kupferschichten 11 sowie die Elektrode 2a mit einer Ätze, welche die Nickelschichten 10 nicht angreift, entfernt, so daß eine Folge von gegeneinander isolierten Dynodenschichten, die fest mit den elektrisch isolierenden Stützen 9 verbunden sind, verbleibt.

Bei der Herstellung von geschichteten Vielkanalplatten aus Dynoden und nachträglich erzeugten Zwischenschichten wird von der in Fig. 3 gezeigten Negativ-Form 7 ausgegangen. Gemäß Fig. 6 werden in die Freiräume 8 der Negativ-Form 7 abwechselnd Schichten aus Nickel 12 und Aluminium 13 abgeschieden. Nach dem Entfernen der Negativ-Form 7 mit einem organischen Lösungsmittel und der Elektrode 2 mit einer Ätze, welche weder die Nickelschichten 12 noch die Aluminiumschichten 13 angreift, werden die Aluminiumschichten in bekannter Weise durch Oxidation in Aluminiumoxid umgewandelt, so daß gemäß Fig. 7 eine geschichtete Vielkanalplatte aus Nickeldynoden 12 und isolierenden Zwischenschichten 13a aus Aluminiumoxid entsteht.

Bei der Herstellung von geschichteten Vielkanalplatten, bei denen sukzessiv Dynoden und isolierende Zwischenschichten aufeinander aufgebaut werden, wird wiederum von der in Fig. 3 gezeigten Negativ-Form 7 ausgegangen. In die Freiräume 8b zwischen den säulenförmigen PMMA-Strukturen 7b wird, wie aus der vereinfachten Darstellung in Fig. 8 hervorgeht, unter Verwendung der Metallelektrode 2b eine Aluminiumschicht 14 aus einem organischen Elektrolyten abgeschieden. Diese Schicht wird in einem zweiten, schwefelsäurehaltigen Elektrolyten durch anodische Oxidation teilweise in Aluminiumoxid umgewandelt, so daß sich gemäß Fig. 9 eine festhaftende Aluminiumoxidschicht 15 ausbildet. Diese wird aktiviert und durch chemische Reduktionsabscheidung mit einer dünnen Metallschicht 16 überzogen, auf die wieder eine Aluminiumschicht 14a galvanisch abgeschieden wird. Diese Prozeßfolge wird solange wiederholt, bis die gewünschte Zahl von Schichtfolgen erreicht ist, worauf die Negativ-Form 7b und die Elektrode 2b entfernt werden.

Einzelheiten der galvanischen Herstellung dünner Aluminiumschichten findet man z. B. bei S.Birkle, J.Gering, K.Stöger, Zeitschrift Metall, Heft 4, April 1982, während Einzelheiten über die nachträgliche Umwandlung in Oxyd z. B. dem Handbuch der Galvanotechnik, Band 1, Teil 2, S. 1041-1043, Carl Hauser Verlag, München 1964, zu entnehmen sind.

## Patentansprüche

1. Verfahren zur Herstellung geschichteter Vielkanalplatten mit Dynoden aus Metall für die Verstärkung optischer Bilder oder anderer flächenhafter Signalverteilungen mittels Sekundärelektronenvervielfachung, dadurch gekennzeichnet, daß
a) zunächst eine Negativform der herzustellenden geschichteten Vielkanalplatte, bestehend aus säulenförmigen Strukturen (7) auf einer Metallelektrode (2) mit dazwischen liegenden gitterförmigen Freiräumen (8), erzeugt wird, in dem in eine Platte (1), die mindestens die Dicke der Vielkanalplatte aufweist und aus elektrisch isolierendem, durch energiereiche Strahlung in seinen Eigenschaften veränderbarem Material besteht, durch partielles Bestrahlen und partielles Entfernen dieses Materials unter Ausnutzung der durch die Bestrahlung erzeugten unterschiedlichen Materialeigenschaften senkrecht oder schräg zur Plattenoberfläche die gitterförmigen Freiräume (8) eingearbeitet werden, daß
b) in die gitterförmigen Freiräume (8) der Negativform unter Verwendung der mit ihr verbundenen Metallelektrode (2) die Dynodenschichten (10, 12) galvanisch abwechselnd mit elektrisch leitenden oder isolierenden Zwischenschichten (11, 13) erzeugt werden, worauf
c) die Negativform entfernt wird, und im Falle der Erzeugung elektrisch leitender Zwischenschichten diese entfernt oder in einen elektrischen Isolator umgewandelt werden.

2. Verfahren nach Anspruch 1, dadurch gekennzeichnet, daß nach Schritt a) durch galvanische Abformung und anschließende Entfernung der primären Negativ-Form eine metallische Positiv-Form hergestellt wird, wonach durch wiederholtes Abformen der metallischen Positiv-Form mit einer Abformmasse mehrere sekundäre Negativ-Formen der geschichteten Vielkanalplatte hergestellt werden, in denen gemäß Schritt b) die Dynodenschichten galvanisch abwechselnd mit elektrisch leitenden oder isolierenden Zwischenschichten erzeugt werden, worauf gemäß Schritt c) die sekundären Negativ-Formen entfernt werden und im Falle der Erzeugung elektrisch leitender Zwischenschichten diese entfernt oder in einen elektrischen Isolator umgewandelt werden.

3. Verfahren nach Anspruch 1 oder 2, dadurch gekennzeichnet, daß die Dynodenschichten (10) bei der galvanischen Erzeugung fest mit elektrisch isolierenden Stützen (9) verbunden werden, und die Zwischenschichten (11) aus einem im Vergleich zu den Dynodenschichten leichter löslichen Material besteher, das nach der Entfernung der Negativ-Formen herausgelöst wird.

4. Verfahren nach Anspruch 1 oder 2, dadurch gekennzeichnet, daß die Zwischenschichten (13) aus einem im Vergleich zu den Dynodenschichten (12) leichter oxidierbaren Material bestehen, das nach der Entfernung der Negativ-Form durch Oxidation in einen elektrischen Isolator umgewandelt wird.

5. Verfahren nach Anspruch 1 oder 2, dadurch gekennzeichnet, daß die Zwischenschichten (13) durch vollständige oder partielle Oxidation von galvanisch abgeschiedenen Aluminiumschichten hergestellt werden.

6. Verfahren nach Anspruch 1 oder 2, dadurch gekennzeichnet, daß als Material für die Dynodenschichten (14a) Aluminium verwendet wird, und die Zwischenschichten (15) durch partielle Oxidation der Dynodenschichten erzeugt werden.

7. Verfahren nach einem der Ansprüche 1 bis 6, dadurch gekennzeichnet, daß vor der Erzeugung der Dynodenschichten und Zwischenschichten die Negativ-Formen der Kanäle durch eine gleichmäßig angreifende Kraft, beispielsweise eine Zentrifugalkraft, bei erhöhter Temperatur gekrümmt werden.

8. Verwendung der nach einem der Ansprüche 1 bis 6 hergestellten geschichteten Vielkanalplatten zur Bildung eines Stapels aus mindestens zwei Vielkanalplatten mit zur Plattenoberfläche schrägen Kanälen, bei denen die miteinander ausgerichteten Kanäle gemeinsam zick-zack-förmige Strukturen bilden.

## Claims

1. A process for the manufacture of layered multichannel plates with metal dynodes for the intensification of optical images or other signal distributions over a surface by means of secondary electron multiplication, characterised in that
a) first a negative form of the layered multichannel plate which is to be manufactured consisting of column-like structures (7) on a metal electrode (2) with intermediate lattice-like open spaces (8) is produced, in which lattice-like open spaces (8) are produced in a plate (1) which has at least the thickness of the multichannel plate and consists of electrically insulating material whose properties can be changed by high energy radiation, vertically or obliquely to the plate surface through partial irradition and partial removal of this material using the different material properties produced by the radiation,
b) Dynode layers (10, 12) are produced by electrochemical means alternating with electrochemically conducting or insulating intermediate layers (11, 13) in the lattice-like open space (8) of the negative form using the metal electrode associated with it (2), whereupon
c) The negative form is removed and in the case of the production of electrically conducting intermediate layers these are removed or converted into an electrical insulator.

2. A process according to Claim 1, characterised in that a metal positive form is produced after step a) by galvanic duplication and subsequent removal of the primary negative form, after which several secondary negative forms of the layered multichannel plate are produced by repeated duplication of the metal positive form in which in accordance with step b) the dynode layers are produced by electrochemical means alternating with electrically conducting or insulating intermediate layers, whereupon in accordance with step c) the secondary negative forms are removed and in the case of the production of electrically conducting intermediate layers these are removed or converted into an electrical insulator.

3. The process according to Claims 1 or 2, characterised in that the dynode layers (10) are firmly fixed to electrically insulated supports (9) in the process of electrochemical manufacture and the intermediate layers (11) consist of a more soluble material in comparison with the dynode layers which is dissolved out after removal of the negative form.

4. A process according to Claims 1 or 2, characterised in that the intermediate layers (13) consist of a more readily oxidisable material than the dynode layers (12) which is converted into an electrical insulator by oxidation after removal of the negative form.

5. A process according to Claims 1 or 2, characterised in that the intermediate layers (13) are produced by the complete or partial oxidation of electrochemically deposited aluminium layers. 6. A process according to Claims 1 or 2, characterised in that aluminium is used as the material for the dynode layers (14a) and the intermediate layers (15) are produced by partial oxidation of the dynode layers.

7. A process according to one of the Claims 1 to 6, characterised in that the negative forms of the channels are bent by means of a uniformly applied force, for example a centrifugal force, at a raised temperature prior to production of the dynode layers and the intermediate layers.

8. The use of layered multichannel plates manufactured in accordance with one of claims 1 to 6 to produce stack of at least two multichannel plates with channels oblique to the plate surface in which the channels which are directed together jointly form structures of a zigzag shape.

## Revendications

1. Procédé pour fabriquer des plaques multicanaux empilées avec des dynodes en métal pour l'intensification d'images optiques ou bien d'autres répartitions de signal à deux dimensions au moyen d'une multiplication d'électrons secondaires, procédé caractérisé en ce que:
a) on réalise tout d'abord une forme négative de la plaque multi-canaux empilée à fabriquer, forme constituée de structures (7) en forme de colonnes sur une électrode métallique (2) avec des espaces libres intermédiaires en forme de grilles (8), forme dans laquelle, sur une plaque (1) qui a au moins l'épaisseur de la plaque multi- canaux et qui est constituée d'un matériau électriquement isolant, dont les propriétés sont susceptibles d'être modifiées par un rayonnement riche en énergie, les espaces libres (8) en forme de grilles sont usinés perpendiculairement ou obliquement par rapport à la surface de la plaque par irradiation partielle et enlèvement partiel de ce matériau en utilisant les propriétés différentes du matériau obtenu grâce à l'irradiation;
b) dans les espaces libres (8) en forme de grilles de la forme négative, et en utilisant l'électrode métallique (2) reliée à elle, on réalise galvaniquement les couches de dynodes (10, 12) alternativement avec des couches intermédiaires électriquement conductrices ou bien isolantes (11,13),
c) la forme négative est enlevée et dans le cas de la production de couches intermédiaires électriquement conductrices, celles-ci sont enlevées ou bien converties en un isolateur électrique.

2. Procédé selon la revendication 1, caractérisé en ce que, après l'étape a), par moulage galvanique et ensuite enlèvement de la forme négative primaire, une forme métallique positive est réalisée, après quoi par moulage répété, la forme positive métallique avec une masse de moulage, plusieurs formes négatives secondaires de la plaque multi-canaux empilés sont réalisées, dans lesquelles, conformément à l'étape b) des couches de dynodes sont obtenues galvaniquement alternativement avec des couches intermédiaires électriquement conductrices ou bien isolantes, après quoi, selon l'étape c) les formes négatives secondaires sont enlevées et dans le cas de la production de couches intermédiaires électriquement conductrices, celles-ci sont enlevées ou bien converties en un isolateur électrique.

3. Procédé selon la revendication 1 ou 2, caractérisé en ce que les couches de dynodes (10) lors de leur production galvanique, sont fermement reliées au support (9) isolant électriquement et les couches intermédiaires (11) sont constituées d'un matériau plus facilement soluble que les couches de dynodes, ce matériau étant dissout après l'enlèvement des formes négatives.

4. Procédé selon la revendication 1 ou 2, caractérisé en ce que les couches intermédiaires (13) sont constituées d'un matériau plus facilement oxydable que les couches de dynodes (12) qui, après l'enlèvement de la forme négative est converti par oxydation dans un isolateur électrique.

5. Procédé selon la revendication 1 ou 2, caractérisé en ce que les couches intermédiaires (13) sont réalisées par oxydation complète ou partielle de couches d'aluminium déposées galvaniquement.

6. Procédé selon la revendication 1 ou 2, caractérisé en ce que, comme matériau pour les couches de dynodes (14a) on utilise de l'aluminium, et les couches intermédiaires (15) sont obtenues par oxydation partielle des couches de dynodes.

7. Procédé selon une des revendications 1 à 6, caractérisé en ce que, avant l'obtention des couches de dynodes et des couches intermédiaires, les formes négatives des canaux sont courbées à une température élevée sous l'action d'un effort agissant uniformément, par exemple une force centrifuge.

8. Utilisation des plaques multi-canaux empilées obtenues selon une des revendications 1 à 6, pour constituer un empilage d'au moins deux plaques multi-canaux, dans lesquelles les canaux alignés l'un avec l'autre forment ensemble des structures en zig-zag.
